# EUROPÄISCHE PATENTSCHRIFT

(11) **EP 0 861 337 B1**
(45) Veröffentlichungstag und Bekanntmachung des Hinweises auf die Patenterteilung: **01.08.2001**
(21) Anmeldenummer: 96938974.1
(22) Anmeldetag: 06.11.1996
(51) Int. Cl.: C21C 7/10, C22B 7/02

(54) **VERFAHREN ZUR ENTKOHLUNG VON STAHLSCHMELZEN**
METHOD FOR DECARBURIZING STEELS MELTS
PROCEDE DE DECARBURATION DE MASSES D'ACIER FONDU

(30) Priorität: 17.11.1995 DE 19544166; 13.12.1995 DE 19548641
(43) Veröffentlichungstag der Anmeldung: 02.09.1998
(73) Patentinhaber: SMS Demag AG, 40237 Düsseldorf (DE)
(72) Erfinder: SCHÖLER, Horst-Dieter, Dr., D-47058 Duisburg (DE); WIEGMANN, Volker, Dr.-Ing., D-47055 Duisburg (DE); DITTRICH, Rainer, Dipl.-Ing., D-47055 Duisburg (DE); HAERS, Frank, Dr.-Ing., B-9970 Kaprijke (BE); PEETERS, Leo, B-9968 Bassevelde (BE)
(74) Vertreter: Meissner, Peter E., Dipl.-Ing.
(86) Internationale Anmeldenummer: DE9602165
(87) Internationale Veröffentlichungsnummer: WO9719197

(56) Entgegenhaltungen:
- DE-A- 1 758 107
- FR-A- 2 130 350
- US-A- 3 702 243
- US-A- 4 612 043
- PATENT ABSTRACTS OF JAPAN vol. 002, no. 117 (C-023), 29.September 1978 & JP 53 081418 A (NIPPON STEEL CORP), 18.Juli 1978,

## Beschreibung

Die Erfindung betrifft ein Verfahren zur Entkohlung von Stahlschmelzen in einem geschlossenen metallurgischen Gefäß, das an eine Vakuumanlage angeschlossen ist und in das über eine Lanze Sauerstoff sowie über eine Zufuhreinrichtung brennbare Stoffe einführbar sind.

Ein derartiges Verfahren ist aus dem "Patent Abstract of Japan, vol 002, no117 (C-023),29.09.78, & Derwent Abstract 78-61015A & JP-A-53081418" und aus der FR-A-2130350 bekannt.

Bei der sogenannten Forced Decarburizadion ist es bekannt, Sauerstoff während der Entkohlungsphase zuzusetzen. Dieser Sauerstoffzusatz ist immer dann erforderlich, wenn der im Stahl vorhandene Sauerstoff zur Entkohlung nicht ausreicht, bzw. so niedrig ist, daß der erforderliche C-Abbau nicht in der zur Verfügung stehenden Zeit abgeschlossen ist. Bei einem solchen Verfahren werden beispielsweise Tauchrohre eines RH-Gefäßes in die Schmelze eingetaucht. Mit Start des Druckabbaus im RH-Gefäß startet der Entkohlungsprozeß gleichzeitig in Abhängigkeit mit der Druckabsenkung. Bei einem erreichten Unterdruck von p < 100 mbar wird die Sauerstofflanze gestartet und O₂ etwa 1 bis 3 min. geblasen. Während der Tiefvakuumphase findet die Selbstentkohlung statt, die Entkohlung wird beendet. nach der Desoxidation.

Während der Entkohlung werden bis zu 70 % CO gebildet. Ein Teil dieses Gases reagiert automatisch mit Teilen des zugesetzten Sauerstoffs zu CO₂. Der Nachverbrennungsgrad ist bei dieser Fahrweise kleiner 30 %.

Weiterhin ist es hüttenmännische Praxis, zum chemischen Aufheizen von Stahlschmelzen in atmosphärischen Anlagen Aluminium einzusetzen. Bei diesem chemischen Heizen wird der Energiegewinn, der aus der Verbrennung des Aluminiums mit dem zugesetzten Sauerstoff resultiert, zum Aufheizen der Schmelze ausgenutzt.

Neben dem reinen thermischen Heizen mit Aluminium kann dieses mit anderen Stoffen zur Behandlung der Schmelze eingesetzt werden. So ist aus EP 0 110 809 ein Verfahren zur Behandlung von Stahl in der Pfanne mittels reaktiven Schlacken bekannt, bei der eine metallothermische Reaktion vorgesehen ist, wobei mit Hilfe einer Lanze Sauerstoff in ein in die Schmelze eingetauchte Glocke eingeblasen wird, brennbare metallische Stoffe unter Bildung reaktiver Schlacken reagieren und unterhalb des Rohres, in welchem die Stahlbehandlung stattfindet, ein neutrales oder reduzierendes Spülgas eingeblasen wird.

Nachteil dieses Verfahrens zur Entschweflung-, Desoxidation- und Reinigungsreaktion von Stahlschmelzen ist die Bildung der reaktiven Schlacken, die in der in das flüssige Metall eingetauchte Glocke stattfinden sollen.

Weiterhin ist aus der EP 0 347 884 B1 ein Verfahren zum Entgasen und Entkohlen von erschmolzenem Stahl bekannt, bei dem Stahl aus einem Behälter in eine Vakuumkammer geführt hat und in der Vakuumkammer im gegebenen Abstand eine Sauerstofflanze angeordnet ist, aus der Sauerstoff oder sauerstoffhaltiges Gas zur Verbrennung des CO in der Nähe der Oberfläche des in der Vakuumkammer befindlichen erschmolzenen Stahls aufgeblasen wird. Unter Berücksichtigung eines vorgegebenen Verhältnisses von (CO + CO₂)/Abgasmenge bzw. CO/(CO + CO₂) wird Sauerstoff oder ein sauerstoffhaltiges Gas durch eine Lanze zur Verbrennung von CO in der Nähe der Oberfläche des in der Vakuumkammer befindlichen erschmolzenen Stahls zugeführt.

Diesem Verfahren ist nicht zu entnehmen, die Schmelze bei bestimmten Druckverhältnissen chemisch aufzuheizen und mit einer definierten Überschußmenge an Sauerstoff aufzublasen.

Die Erfindung hat sich das Ziel gesetzt, ein Verfahren zur Entkohlung einer Stahlschmelze zu schaffen, bei dem unter Realisierung eines hohen oxidischen Reinheitsgrades die Entkohlungszeit verkürzt und/oder der Endkohlenstoffgehalt vermindert wird.

Die Erfindung erreicht dieses Ziel mit den Merkmalen des Patentanspruchs 1.

Erfindungsgemäß wird zusätzlich zu dem während der Entkohlungsphase zur Durchführung des Kohlenstoffabbaus eingesetzten Ergänzungssauerstoffs weiterer Sauerstoff eingeblasen und gleichzeitig metallischer Brennstoff verteilt zugegeben.

In bekannten Vakuumanlagen wurden bisher ausschließlich beruhigt vergossene (Al, Si oder Al-Si-Desoxidation) Schmelzen bzw. unberuhigt vergossene Schmelzen (Entkohlungsschmelzen) nach erfolgter Entkohlung und anschließender Desoxidation chemisch aufgeheizt. Die Begründung war die Erniedrigung des zur Entkohlung erforderlichen Sauerstoffs beim Zusatz des Heiz-Aluminiums. Ausgenutzt wird der Energiegewinn, der bei der Reaktion aus der Verbrennung des Aluminiums mit dem zugesetzten Sauerstoff resultiert. Bei diesem Verfahren wurde aber die Entkohlungsreaktion stark gebremst und der zu erwartende Entkohlungssauerstoff wurde nicht erreicht.

Erfindungsgemäß wird dieser Nachteil umgangen und der während der Entkohlung eintretende Temperaturverlust durch den Heizvorgang mit Aluminium oder ähnlichen Produkten wird kompensiert. Bei dem vorgeschlagenen Sauerstoffzusatz kommt es zu einem zeitlich begrenzten partiellen Sauerstoffüberschuß in der Schmelze. Partieller Sauerstoffüberschuß ist der zusätzliche Sauerstoff, der während der Entkohlung unberuhigt vergossenen Schmelzen in Vakuumanlagen zum Verbrennen metallischer Brennstoffe bzw. Brennstoffgemische zusätzlich benötigt, ohne den Entkohlungsprozeß nachteilig zu beeinflußen. Dieser Überschuß zeigt positive thermodynamische und kinetische Effekte und fördert in überraschender Weise den Entkohlungsprozeß. Bei der Entkohlungsreaktion [C] + [O] = (CO), die nicht nur stark druckabhängig sondern auch im besonderen Maße temperaturabhängig ist, wird dadurch beschleunigt, daß die beim chemischen Heizen kurzzeitig anstehende starke Überhitzung einer Teilschmelze insbesondere im RH-Gefäß sich katalytisch auf die Entkohlungsreaktion auswirkt.

Weiterhin kann in besonderer Weise das chemische Aufheizmittel, beispielsweise in Form von Aluminiumgrieß für die Beschleunigung der Entkohlung benutzt werden. Neben dem thermodynamischen Effekt wird nämlich die Reaktionskinetik durch die beim Heizen gebildeten Al₂O₃-Partikel beeinflußt. Diese Desoxidationsprodukte wirken als Fremdkeime und können somit forcierend auf die Entkohlungsgeschwindigkeit, insbesondere durch die Bildung von CO-Blasen, wirken.

In einer vorteilhaften Ausgestaltung wird eine Kombinationslanze eingesetzt, bei der der Sauerstoff und die metallischen Brennstoffe gefördert werden. Bei besonders grobkörnigen Stoffen wird vorgeschlagen, diese durch ein gesondertes Rohr dem Gefäß zuzuführen.

Mit diesem Verfahren kann jede partielle Temperatur-Zunahme während einer Entkohlung unter Vakuum realisiert werden. Dies hat den Vorteil, typische Temperaturverluste wie z.B. durch ungenügend vorgewärmte Behandlungsgefäße bzw. Stahlpfannen und durch Verzögerungen infolge Transport- oder verlängerte Behandlungszeiten zu kompensieren.

Mit gezieltem chemischen Aufheizen der Entkohlungsschmelzen während der Entkohlungsphase können die Konverter- oder UHP-Abstichtemperaturen gesenkt werden. Dies führt:
- bei Konvertern zu
   - höheren Konverterhaltbarkeiten
   - hohe Variabilität im festen Schrotteinsatz
   - kürzeren Tap to tap-Zeiten
- bei Elektro-Lichtbogenöfen zu
   - kürzeren Tap to tap-Zeiten
   - geringerer spezifischer Elektroden-Verbrauch
   - geringerem spezifischen Energieverbrauch

Das vorgeschlagene Verfahren läßt sich bei verschiedensten Gefäßformen anwenden, wie im folgenden Beispiel der beiliegenden Zeichnung dargelegt. Dabei zeigen:
- Figur 1: Die Behandlung in einem Vakuumgefäß.
- Figur 2: Die Behandlung in einem RH-Gefäß.
- Figur 3: Die Behandlung in einer geschlossenen Pfanne.

Die Figur 1 zeigt ein mit einem Deckel 44 versehenes Vakuumgefäß 43, das über eine Saugleitung 42 an eine Vakuumanlage 41 angeschossen ist. Im Vakuumgefäß befindet sich ein metallurgisches Gefäß 10, das einen Mantel 12 aufweist, der mit einer Feuerfestauskleidung 13 innen versehen ist. Das Gefäß ist mit Schmelze S gefüllt.

Durch den Deckel 44 ragen eine Meßlanze 28 und eine Kombinationslanze 31.

Die Kombinationslanze 31 weist eine Zuleitung 32 für Sauerstoff und eine Zuleitung 33 für metallische Stoffe auf. An der Zuleitung 32 ist eine Absperrung 34 und an der Zuleitung 33 eine Absperrung 35 vorgesehen. Die Absperrungen 34 und 35 weisen Steuerorgane 23, 25 auf, die über Steuerleitungen 24, 26 mit einem Meß- und Regelgerät 22 verbunden sind. Dieses Meß- und Regelgerät 22 ist über eine Meßleitung 27 mit einem an der Meßlanze 28 vorgesehenen Meßelement 21 zur Messung der Temperatur T und ein Meßelement 29 zur Messung des im Gefäßraum herrschenden Druckes P verbunden.

Bei der Figur 2 wird ein offenes metallurgisches Gefäß 10 eingesetzt, das mit Schmelze gefüllt ist, wobei in die Schmelze eine Rohrzuführung 46 und eine Rohrabführung 47 eines RH-Gefäßes 45 eintauchen. Das RH-Gefäß ist über eine Saugleitung 42 mit einer Vakuumanlage 41 verbunden. Zusätzlich zu einer Kombinationslanze 31 ragt in das RH-Gefäß zur Zuführung von insbesondere groben Feststoffen ein Rohr 38 hinein, das durch eine Absperrung 37 mit einem Behälter 36 in Verbindung steht. Die Meß- und Regel- sowie die Steuereinrichtung ist wie in der Figur 1 ausgebildet.

Die Figur 3 zeigt ein Gefäß 10, das durch einen Deckel 15 verschlossen ist, der eine Glocke 14 aufweist, die mündungsseitig in die im Gefäß 10 befindliche Schmelze S eintaucht.

Die mit der Vakuum 41 verbundene Sauleitung 42 ist so ausgestaltet, daß eine absperrbare Verzweigung vorgesehen ist, und zwar einmal zur Glocke 14 mit der Absperrung 48 und zum Deckel 15 mit der Absperrung 49.

Die Meß- und Regeleinrichtung wie auch die Steuereinrichtung sind wie in den Figuren 1 oder 2 ausgestaltet. Zur Druckmessung sind die Elemente 29 im Innenraum 17 der Glocke 14 sowie im Innenraum 11 des Gefäßes, hier der Pfanne 10, vorgesehen.

Das Temperatur-Meßelement 21 ist durch den metallischen Mantel 12 des Gefäßes 10 bis tief in die Feuerfestauskleidung 13 geführt.

### Positionsliste

- 10: Metallurgisches Gefäß
- 11: Innenraum Gefäß
- 12: Mantel
- 13: Feuerfestauskleidung
- 14: Glocke
- 15: Deckel
- 17: Glockeninnenraum

### Meß- und Regeleinrichtung

- 21: Meßelement
- 22: Meß- und Regelgerät
- 23: Steuerorgan O₂
- 24: Steuerleitung O₂
- 25: Steuerorgan Brennstoff
- 26: Steuerleitung Brennstoff
- 27: Meßleitung
- 28: Meßlanze Temperatur
- 29: Meßelement Druck

### Medien

- 31: Kombinationslanze
- 32: Zuleitung Sauerstoff
- 33: Zuleitung metallische Brennstoffe
- 34: Absperrung O₂
- 35: 1. Absperrung Brennstoff
- 36: Brennstoffbehälter
- 37: 2. Absperrung Feststoff
- 38: Rohr Feststoff

### Vakuumeinrichtung

- 41: Vakuumanlage
- 42: Saugleitung
- 43: Vakuumgefäß
- 44: Deckel
- 45: RH-Gefäß
- 46: Rohr Zuführung
- 47: Rohr Abführung
- 48: Absperrung Glocke
- 49: Absperrung Pfanne

- A: Brennstoff
- O₂: Sauerstoff
- T: Temperatur
- P: Druck

## Patentansprüche

1. Verfahren zur Entkohlung von Stahlschmelzen in einem geschlossenen metallurgischen Gefäß, das an eine Vakuumanlage angeschlossen ist und in das über eine Lanze Sauerstoff sowie über eine Zuführeinrichtung brennbare Stoffe einführbar sind, wobei folgende Schritte durchgeführt werden:
a) nach Einfüllen der Schmelze und kontinuierlichem Absenken des Druckes unter 100 mbar wird zusätzlich zu dem während der Entkohlungsphase zur Durchführung des C-Abbrandes eingesetzten Ergänzungs-Sauerstoffs eine vorgebbare Menge an Überschuß-Sauerstoff einblasen, die dem Sauerstoff entspricht, der während der Entkohlung zum Verbrennen metallischer Brennstoffe bzw.
Brennstoffgemische benötigt wird, ohne den Entkohlungsprozeß nachteilig zu beeinflussen,
b) der Überschuß-Sauerstoff wird nach Unterschreiten von p=100mbar während der ersten 10 min. Blasezeit eingeblasen,
c) zum Zeitpunkt des partiellen Sauerstoffüberschußes wird metallischer Brennstoff über eine Kombinationslanze gleichmäßig verteilt zugegeben.

2. Verfahren nach Anspruch 1,
dadurch gekennzeichnet,
daß der metallische Brennstoff Aluminium-Pulver bzw. Aluminium-Grieß oder ein Brennstoffgemisch ist.

3. Verfahren nach Anspruch 2,
dadurch gekennzeichnet,
daß der metallische Brennstoff in Portionen diskontinuierlich zugegeben wird.

## Claims

1. A process for decarburisation of steel melts in a closed metallurgical vessel, which is connected to a vacuum system and into which oxygen may be introduced via a lance together with combustible substances via a feed means, wherein the following steps are performed:
a) after introduction of the melt and continuous reduction of the pressure to below 100 mbar, a predeterminable quantity of excess oxygen is injected in addition to the supplementary oxygen used during the decarburisation phase to perform C burn-off, which quantity corresponds to the oxygen which is required during decarburisation for burning metallic fuels or fuel mixtures without having a disadvantageous effect on the decarburisation process,
b) the excess oxygen is injected during the first 10 mins injection time once the pressure has fallen below 100 mbar,
c) at the time of partial oxygen excess, metallic fuel is added in evenly distributed manner via a combination lance.

2. A process according to claim 1,
characterised in that
the metallic fuel is aluminium powder or aluminium granules or a fuel mixture.

3. A process according to claim 2,
characterised in that
the metallic fuel is added discontinuously in portions.

## Revendications

1. Procédé pour décarburer des matières en fusion d'acier dans un récipient métallurgique fermé, qui est raccordé à une installation sous vide et dans lequel peuvent être introduits, par l'intermédiaire d'une lance, de l'oxygène, ainsi que, par l'intermédiaire d'un dispositif d'amenée, des matières combustibles, les étapes suivantes étant effectuées :
a) après remplissage de la matière en fusion et diminution continue de la pression au-dessous de 100 mbars, il est soufflé, de façon supplémentaire à l'oxygène de complément utilisé pendant la phase de décarburation pour effectuer la combustion de C, une quantité pouvant être pré-définie d'oxygène en excès, qui correspond à l'oxygène qui est nécessaire, pendant la décarburation, pour brûler des combustibles ou mélanges de combustibles métalliques, sans influencer de façon négative le processus de décarburation,
b) l'oxygène en excès est soufflé, après que p = 100 mbars n'est plus atteinte, pendant les dix premières minutes de soufflage,
c) au moment de l'excès partiel d'oxygène, il est ajouté du combustible métallique, de façon uniformément répartie, par une lance combinée.

2. Procédé selon la revendication 1,
caractérisé en ce que le combustible métallique est de la poudre d'aluminium ou des grains d'aluminium ou un mélange de combustibles.

3. Procédé selon la revendication 2,
caractérisé en ce que le combustible métallique est ajouté, de façon discontinue, en portions.
